# EUROPÄISCHE PATENTSCHRIFT

(11) **EP 3 899 118 B1**
(45) Veröffentlichungstag und Bekanntmachung des Hinweises auf die Patenterteilung: **30.11.2022**
(21) Anmeldenummer: 19755272.2
(22) Anmeldetag: 06.08.2019
(51) Int. Cl.: D03D 13/00, D03D 1/00, D03D 15/283

(54) **MEMBRAN FÜR TEXTILE ARCHITEKTUR**
MEMBRANE FOR A TEXTILE ARCHITECTURE
MEMBRANE POUR UNE ARCHITECTURE TEXTILE

(30) Priorität: 21.12.2018 AT 511522018
(43) Veröffentlichungstag der Anmeldung: 27.10.2021
(73) Patentinhaber: Sattler PRO-TEX GmbH, 8077 Gössendorf (AT)
(72) Erfinder: PICHLER, Michael, 8046 Graz (AT); POSCHER, Reinhard, 7571 Rudersdorf (AT); PLETZ, Jakob, 8041 Graz (AT); HOCHSTÖGER, Johann, 7571 Rudersdorf (AT); GRADNIG, Günther, 9400 Wolfsberg (AT)
(74) Vertreter: Wirnsberger & Lerchbaum Patentanwälte OG
(86) Internationale Anmeldenummer: PCT/AT2019/060251
(87) Internationale Veröffentlichungsnummer: WO 2020/124107

(56) Entgegenhaltungen:
- DE-U1-202006 008 868
- JP-A- 2016 124 204
- JP-A- 2017 159 483

## Beschreibung

Die Erfindung betrifft eine Membran für textile Architektur, aufweisend eine Gewebelage mit Kettfäden und Schussfäden mit einem Fadentiter der Kettfäden und der Schussfäden von jeweils zumindest 550 dtex sowie zumindest eine Beschichtungslage, die auf der Gewebelage aufgebracht ist, wobei die Gewebelage mit einer Flottierung der Schussfäden über zumindest vier Kettfäden ausgebildet ist.

Aus der JP 2016-124204 A ist ein nicht brennbares gattungsgemäßes Gewebe bekannt geworden, das aus anorganischem Material gebildet ist. Aus einem solchen Gewebe können Membranen für Bauzwecke, somit Strukturbauteil, erstellt sein.

Aus der JP 2017-159483 ist ein weiteres gattungsgemäßes Gewebe aus anorganischem Material bekannt geworden, das sich für Bauzwecke eignen soll.

In der Architektur hat sich der Einsatz von relativ starken Geweben als Werkstoff für beispielsweise Gebäudehüllen etabliert. Die entsprechenden Gewebe werden im Fachjargon auch Membranen bzw. textile Membranen genannt. Neben Festigkeit, einem bestimmten Dehnungsverhalten sowie anderen Materialkennwerten sollen solche Membranen insbesondere auch eine hohe Witterungsbeständigkeit aufweisen.

Textile Membranen werden zur Erhöhung der Witterungsbeständigkeit in der Regel mit einem Polymer, üblicherweise ein Polyvinylchlorid (PVC), beschichtet. Die Beschichtung wird beidseitig aufgebracht. Im Anschluss wird auf die Polymer-Beschichtung eine Lackschicht aufgebracht, um eine noch höhere Witterungsbeständigkeit zu erreichen.

Für textile Membranen ist man bislang von Geweben ausgegangen, die auf Basis entsprechend starker Fäden bzw. Garne in einer Leinwand- oder Panamabindung verwoben wurden, beispielsweise einer Panamabindung 2/2. Der Einsatz dieser Bindungstypen für textile Membranen hat den Vorteil, dass mit niedriger Einstellung (Fadendichte) eine zum Beschichten ausreichende Flächendeckung und auch Festigkeit erreicht werden kann Der Vorteil dabei ist eine einfachere und schnellere (webzeitmäßige) Herstellung ohne spezielle Webmaschinen. Als Nachteil sind die von der Fadendichte abhängige begrenzte Machbarkeit und damit die Grenzen der Festigkeiten zu nennen.

Trotz an sich hervorragender Eigenschaften bekannter textiler Membranen hat sich gezeigt, dass ein Bedürfnis besteht, die Langlebigkeit derartiger Produkte weiter zu verbessern. Darüber hinaus hat es sich in Bezug auf mechanische Eigenschaften für bestimmte Anwendungen auch als nachteilig erwiesen, dass eine Dehnung in Kettrichtung einerseits und Schussrichtung andererseits relativ große Unterschiede aufweist, was es erfordert, eine textile Membran in Bezug auf die Belastungen im verbauten Zustand auch entsprechend positionell auszurichten bzw. diese richtungsabhängige Inhomogenität der Materialeigenschaften bereits bei der Planung zu berücksichtigen.

Aufgabe der Erfindung ist es, eine textile Membran der eingangs genannten Art anzugeben, welche zu einer höheren Witterungsbeständigkeit bei annähernd gleichem Dehnungsverhalten in Kette und Schuss führt.

Diese Aufgabe wird mit einer Membran gemäß Anspruch 1 gelöst.

Im Rahmen der Erfindung wurde erkannt, dass mit der Ausbildung einer gattungsgemäßen textilen Membran mit einer Atlasbindung oder einer Abwandlung davon bzw. allgemein mit einer definitionsgemäßen Flottierung der Schussfäden über zumindest vier Kettfäden mehrere Verbesserungen erzielt werden können. Zum Ersten zeigen die Kett- und Schussfäden im Unterschied zu einer Leinwand- oder Panamabindung wesentlich weniger Kreuzungspunkte bzw. längere Flottierungen, weshalb die Fadendichte problemlos höher gewählt werden kann. Durch die Atlasbindung oder eine alternative Ausbildung mit geeigneter Flottierung wird die Gewebestruktur optimiert und dadurch auch eine Dicke der zumindest einen Beschichtungslage positiv beeinflusst und vor allem die bei stark strukturierten Geweben auftretenden Dünnstellen in der oder den Beschichtungslagen vermieden. Zum Zweiten führt die Ausbildung der Gewebelage mit insbesondere einer Atlasbindung auch dazu, dass Unterschiede in der Dehnung in Kettrichtung und in Schussrichtung deutlich geringer als bei einer Leinwand- oder Panamabindung sind. Ursache hierfür ist wiederum, dass die Kett- und Schussfäden wesentlich weniger Umschlingungen aufweisen und daher auch das Dehnungsverhalten in Kett- und Schussrichtung entsprechend abnimmt. Darüber hinaus ergibt sich mit einer Atlasbindung noch der zusätzliche Vorteil, dass aufgrund des mehrfachen Überspringens der Kettfäden die Fadendichte in Kett- und Schussrichtung im Vergleich sowohl zur Leinwand- als auch Panamabindung erhöht werden kann, wodurch eine Steigerung der mechanischen Eigenschaften bei gleichbleibender Dicke erzielt werden kann. Schließlich ergeben sich auch in Bezug auf die Haptik Vorteile, da die Oberfläche (rechte Warenseite Ketteffekt, linke Warenseite Schusseffekt) deutlich glatter ist als dies bislang bei textilen Membranen mit Leinwand- oder Panamabindung der Fall war.

Für eine textile Membran kann der Fadentiter zumindest 1000 dtex, bevorzugt 1100 dtex oder mehr, betragen.

Aus den vorstehenden Gründen ist bevorzugt vorgesehen, dass die Schussfäden über mindestens vier, insbesondere fünf bis sieben, Kettfäden geführt sind. Insbesondere können zur Erreichung der gewünschten Eigenschaften, wie diese im vorstehenden Absatz diskutiert wurden, fünfbindige und achtbindige Atlasbindungen Anwendung finden, also die Schussfäden über vier oder sieben Kettfäden geführt sein, ehe diese wieder eingearbeitet sind. Ganz allgemein können die Flottierungen der Kett- und Schussfäden in Abhängigkeit der Wahl eines Bindungsrapports und einer Steigungszahl beispielsweise über mindestens vier bis zu beispielsweise sieben bis neun (Kett-)Fäden geführt sein. Bei einer klassischen Atlasbindung können zum Beispiel die Fäden in Abhängigkeit des gewählten Bindungsrapports und der Steigungszahl über mindestens vier (fünfbindig) bis hin zu sieben (achtbindig) oder mehr Kett- und Schussfäden flottieren. Ähnliche Effekte lassen sich durch Ableitungen der Atlasbindung erreichen (beispielsweise verstärkte Atlasbindungen).

In der Regel sind die Kettfäden und/oder die Schussfäden jeweils aus einem Multifilamentgarn ausgebildet. Insbesondere sind sowohl die Kettfäden als auch die Schussfäden aus einem Multifilamentgarn ausgebildet. Multifilamentgarne weisen die erforderliche Festigkeit auf. Multifilamentgarne können darüber hinaus in einer spinndüsengefärbten Form vorliegen, sofern die textile Membran nicht ohnedies in Weiß gehalten werden soll. Die Kettfäden und/oder die Schussfäden können insbesondere aus einem Polyester gebildet, insbesondere gesponnen, sein. Bevorzugt sind sowohl die Kettfäden als auch die Schussfäden aus einem Polyester gebildet, da eine entsprechende Materialwahl eine Langlebigkeit und die Erreichung gewünschter mechanischer Eigenschaften sicherstellt. Grundsätzlich können aber auch Monofilamentgarne zum Einsatz kommen. Auch alternative Kunststoffe sind möglich beispielsweise aus Acrylaten oder Polyethylenderivaten.

Eine Dicke der Membran kann grundsätzlich in Abhängigkeit von der Gewichtsklasse und den geforderten Festigkeiten in weiten Bereichen gewählt werden. Günstig ist es, wenn die Membran mit einer Dicke von 500 µm bis 1300 µm, bevorzugt 600 µm bis 1200 µm, insbesondere 700 µm bis 1000 µm, ausgebildet ist. Im entsprechenden Dickenbereich kann einerseits eine erforderliche Festigkeit erreicht werden. Andererseits ist die textile Membran dann nicht so dick, dass diese beim Verbauen architektonisch Schwierigkeiten bereitet oder Sonderkonstruktionen erfordert. Insbesondere ein Dickenbereich von 700 µm bis 1000 µm hat sich als optimaler Bereich erwiesen.

Das Flächengewicht der Membran beträgt zumindest 600 gm⁻², vorzugsweise 700 gm⁻² bis 1800 gm⁻². Die entsprechenden Flächengewichte bemessen sich wiederum nach der Art der Anforderung im architektonischen Einsatz, wobei auch im Zusammenhang mit der vorstehend erläuterten Dicke der textilen Membran auf erforderliche Festigkeiten und einfach gestaltbaren architektonischen Einsatz zu achten ist.

Die Gewebelage kann beidseitig mit einer Beschichtung versehen sein. Insbesondere kann die Beschichtung aus PVC-Beschichtungslagen gebildet sein. Diese Beschichtungslagen kommen vorzugsweise beidseitig auf der Gewebelage zur Anlage, wenngleich auch vorgesehen sein kann, dass nur eine äußere, im späteren Einsatz einer Witterung unterworfene Seite der Gewebelage mit einer entsprechenden PVC-Beschichtungslage versehen ist.

Auf jeder PVC-Beschichtungslage kann zum Abschluss der textilen Membran nach außen hin eine Lackschicht aufgebracht sein. Die Lackschicht kann aus mehreren Lagen aufgebaut sein, insbesondere mit einer Liner-Lage und einer außenseitig darüber liegenden Topcoat-Lage.

Eine textile Membran gemäß der Erfindung findet in allen denkbaren architektonischen Anwendungen Einsatz. Es können beliebige Objekte wie Bauwerke oder Teile von Bauwerken mit oder aus einer erfindungsgemäßen Membran ausgebildet sein. Bevorzugt wird eine textile Membran als Material für eine Gebäudehülle verwendet, beispielsweise bei Stadien, Traglufthallen, Zelten oder dergleichen. Auch eine Anwendung als Sonnensegel kann bevorzugt sein.

Weitere Merkmale, Vorteile und Wirkungen der Erfindung ergeben sich aus dem nachfolgend dargestellten Ausführungsbeispiel. In den Zeichnungen, auf welche dabei Bezug genommen wird, zeigen:
Fig. 1 eine schematische Darstellung einer Atlasbindung (fünfbindig, A 4/1 3);
Fig. 2 eine schematische Darstellung eines Querschnittes einer erfindungsgemäßen Membran;
Fig. 3 eine lichtmikroskopische Aufnahme einer erfindungsgemäßen Membran (Atlas fünfbindig);
Fig. 4 eine lichtmikroskopische Aufnahme einer Membran gemäß dem Stand der Technik (Panama 2/2);
Fig. 5 ein Diagramm zu Dehnungsmessungen.

In Fig. 1 ist eine Gewebelage 2 dargestellt, die in einer Atlasbindung vorliegt. Wie ersichtlich ist, weist die Gewebelage 2 Kettfäden 21 und Schussfäden 22 auf. Der Schussfaden 22 verläuft jeweils unter vier Kettfäden 21 hindurch, ehe dieser Schussfaden 22 über einen Kettfaden 21 wechselt, um anschließend wieder unter vier Kettfäden 21 zu verlaufen. Die einzelnen Kreuzungspunkte (Abbindepunkte) der Schussfäden 22 mit den Kettfäden 21 sind gegeneinander versetzt (Steigungszahl).

Eine entsprechende Gewebelage 2 ist zentraler, also mittiger Bestandteil einer textilen Membran 1, die in Fig. 2 schematisch in einem Querschnitt dargestellt ist. Die Membran 1 weist eine Gewebelage 2 auf, die mit einer Atlasbindung vorliegt. Hierbei kann es sich insbesondere um eine fünfbindige oder achtbindige Atlasbindung handeln. Die zentrale Gewebelage 2 ist beidseitig von einer PVC-Beschichtungslage 3 umgeben. Die PVC-Beschichtungslagen 3 sind wiederum außenseitig von Lackbeschichtungslagen 4 abgedeckt, welche die textile Membran 1 nach außen hin abschließen. Insgesamt ergibt sich somit ein mehrschichtiger Aufbau der textilen Membran 1. Die einzelnen PVC-Beschichtungslagen 3 können dabei in mehreren Strichen aufgebracht sein. Möglich ist es dabei auch, dass bei mehreren Strichen die einzelnen PVC-Beschichtungslagen 3 zumindest teilweise unterschiedliche Zusammensetzungen aufweisen. Beispielsweise können innere PVC-Beschichtungslagen 3, welche an die zentrale Gewebelage 2 anschließen, zum Zwecke einer innigen Bindung mit einer anderen Zusammensetzung ausgebildet sein, als äußere PVC-Beschichtungslagen 3, an welche dann die Lackbeschichtungslagen 4 anschließen. Typischerweise weisen die PVC-Beschichtungslagen 3 neben üblichen Hilfs- und Zuschlagstoffen wie Weichmachern, Stabilisatoren oder Füllstoffen und Flammschutzmitteln insbesondere auch Titandioxid und/oder andere Weiß- oder Farbpigmente auf. Die PVC-Beschichtungslagen 3 sind jedoch ohne Phthalate gebildet. Eine Dicke der Membran 1 liegt üblicherweise im Bereich von 600 µm bis 1200 µm.

Anhand von Fig. 3 und Fig. 4 lassen sich die Vorteile einer fünfbindigen Atlasbindung bei einer textilen Membran 1 gegenüber einer Panamabindung 2/2 gemäß dem Stand der Technik erläutern. Wie in Fig. 3 ersichtlich ist, verläuft ein Schussfaden 22 zunächst über einen Kettfaden 21 und dann unter vier Kettfäden 21, bis schließlich der Schussfaden 22 wiederum über einen Kettfaden 21 geführt ist. Im Gegensatz dazu ist gemäß Fig. 4 bei einer Panamabindung 2/2 eine deutlich welligere Ausbildung eines Schussfadens 22 gegeben, da dieser wesentlich öfter über zwei Kettfäden 21 nach oben und anschließend wieder unter zwei Kettfäden 21 geführt ist. Aufgrund dieser deutlich welligeren Ausbildung des Schussfadens 22 im fertigen Zustand verbleibt bei den vorgegebenen Restriktionen in Bezug auf eine Dicke der textilen Membran 1 wesentlich weniger Spielraum für die Aufbringung der PVC-Beschichtungslagen 3. Mit anderen Worten: Die PVC-Beschichtungslagen 3 können nicht mit der gleichen Stärke ausgebildet werden wie bei einer Atlasbindung gemäß Fig. 3. Insofern wurde überraschend festgestellt, dass auch mit einer Atlasbindung die erforderlichen Festigkeiten erreicht werden können, zusätzlich aber deutliche Vorteile in Bezug auf eine Ausbildung einer dickeren PVC-Beschichtungslage 3 gegeben sind, was in der Folge eine bessere Witterungsbeständigkeit erreichen lässt. Anders ausgedrückt kann auch gesagt werden, dass bei einer dünneren (Roh-)Ware gleiche mechanische Eigenschaften erreicht werden, und zwar aufgrund einer erhöhten Kett- und Schussdichte.

Der Verlauf der Schussfäden 22 mit einer weniger welligeren Ausbildung, wie dies in Fig. 3 im Vergleich zu Fig. 4 ersichtlich ist, führt auch dazu, dass ein Dehnungsverhalten deutlich verbessert ist. In Fig. 5 sind entsprechende Messergebnisse dargestellt. Wie ersichtlich ist, ist bei einer Panamabindung 2/2 ein deutlich größerer Unterschied der Kettfäden 21 zu den Schussfäden 22 gegeben als bei einer Atlasbindung.

Insgesamt lassen sich somit mit einer erfindungsgemäßen textilen Membran 1 mit einer Atlasbindung unter Erreichung der erforderlichen Festigkeiten und der Erfüllung anderer architektonischer Parameter eine Dicke einer PVC-Beschichtungslage 3 optimieren und ist gleichzeitig das Dehnungsverhalten verbessert, da dieses weniger stark asymmetrisch ist. Schließlich ergeben sich auch ein verbessertes Durchlichtverhalten und eine gute Haptik, da eine äußere Oberfläche deutlich glatter ausgebildet ist als gemäß dem Stand der Technik.

## Patentansprüche

1. Membran (1) für textile Architektur, aufweisend eine Gewebelage (2) mit Kettfäden (21) und Schussfäden (22) mit einem Fadentiter der Kettfäden (21) und der Schussfäden (22) von jeweils zumindest 550 dtex sowie zumindest eine Beschichtungslage (3), die auf der Gewebelage (2) aufgebracht ist, wobei die Gewebelage (2) mit einer Flottierung der Schussfäden (22) über zumindest vier Kettfäden (21) ausgebildet ist, **dadurch gekennzeichnet, dass** die Kettfäden (21) und die Schussfäden (22) aus Kunststoff bestehen.

2. Membran (1) nach Anspruch 1, **dadurch gekennzeichnet, dass** die Gewebelage (2) mit einer Atlasbindung ausgebildet ist.

3. Membran (1) nach Anspruch 1 oder 2, **dadurch gekennzeichnet, dass** der Fadentiter zumindest 800 dtex, beispielsweise1000 dtex, bevorzugt 1100 dtex oder mehr, beträgt.

4. Membran (1) nach einem der Ansprüche 1 bis 3, **dadurch gekennzeichnet, dass** die Schussfäden (22) über fünf bis sieben Kettfäden (21) geführt sind.

5. Membran (1) nach einem der Ansprüche 1 bis 4, **dadurch gekennzeichnet, dass** die Kettfäden (21) und/oder die Schussfäden (22), vorzugsweise jeweils, aus einem Multifilamentgarn ausgebildet sind.

6. Membran (1) nach einem der Ansprüche 1 bis 5, **dadurch gekennzeichnet, dass** die Kettfäden (21) und/oder die Schussfäden (22) aus einem Polyester gebildet sind.

7. Membran (1) nach einem der Ansprüche 1 bis 6, **dadurch gekennzeichnet, dass** eine Dicke der Membran (1) 500 µm bis 1300 µm, bevorzugt 600 µm bis 1200 µm, insbesondere 700 µm bis 1000 µm, beträgt.

8. Membran (1) nach einem der Ansprüche 1 bis 7, **dadurch gekennzeichnet, dass** ein Flächengewicht der Membran (1) zumindest 600 gm⁻², vorzugsweise 700 gm⁻² bis 1800 gm⁻², beträgt.

9. Membran (1) nach einem der Ansprüche 1 bis 8, **dadurch gekennzeichnet, dass** die Gewebelage (2) beidseitig mit einer Beschichtung versehen ist.

10. Membran (1) nach Anspruch 9, **dadurch gekennzeichnet, dass** die Beschichtung aus PVC-Beschichtungslagen (3) gebildet ist.

11. Membran (1) nach Anspruch 10, **dadurch gekennzeichnet, dass** auf den PVC-Beschichtungslagen (3) jeweils eine Lackbeschichtungslage (4) aufgebracht ist.

12. Objekt mit einer Membran nach einem der Ansprüche 1 bis 11.

## Claims

1. A membrane (1) for textile architecture, having a fabric layer (2) with warp filaments (21) and weft filaments (22) with a respective linear density of the warp filaments (21) and of the weft filaments (22) of at least 550 dtex, as well as at least one coating layer (3) which is applied to the fabric layer (2), wherein the fabric layer (2) is constructed with a float of weft filaments (22) over at least four warp filaments (21), **characterized in that** the warp filaments (21) and the weft filaments (22) consist of synthetic material.

2. The membrane (1) as claimed in claim 1, **characterized in that** the fabric layer (2) is constructed with a satin weave.

3. The membrane (1) as claimed in claim 1 or 2, **characterized in that** the linear density is at least 800 dtex, for example 1000 dtex, preferably 1100 dtex or more.

4. The membrane (1) as claimed in one of claims 1 to 3, **characterized in that** the weft filaments (22) pass over five to seven warp filaments (21).

5. The membrane (1) as claimed in one of claims 1 to 4, **characterized in that** the warp filaments (21) and/or the weft filaments (22), preferably respectively, are constructed from a multifilament yarn.

6. The membrane (1) as claimed in one of claims 1 to 5, **characterized in that** the warp filaments (21) and/or the weft filaments (22) are formed from a polyester.

7. The membrane (1) as claimed in one of claims 1 to 6, **characterized in that** a thickness of the membrane (1) is 500 µm to 1300 µm, preferably 600 µm to 1200 µm, in particular 700 µm to 1000 µm.

8. The membrane (1) as claimed in one of claims 1 to 7, **characterized in that** a weight per unit area of the membrane (1) is at least 600 gm⁻², preferably 700 gm⁻² to 1800 gm⁻².

9. The membrane (1) as claimed in one of claims 1 to 8, **characterized in that** the fabric layer (2) is provided with a coating on both sides.

10. The membrane (1) as claimed in claim 9, **characterized in that** the coating is formed from layers of PVC coating (3).

11. The membrane (1) as claimed in claim 10, **characterized in that** a layer of paint coating (4) is applied to each of the layers of PVC coating (3) .

12. An article with a membrane as claimed in one of claims 1 to 11.

## Revendications

1. Membrane (1), destinée à une architecture textile, comportant une couche de tissu (2) dotée de fils de chaîne (21) et de fils de trame (22) d'un titre de fils des fils de chaîne (21) et des fils de trame (22) de chaque fois au moins 550 dtex et au moins une couche de revêtement (3), qui est appliquée sur la couche de tissu (2), la couche de tissu (2) étant conçue avec un flotté des fils de trame (22) par-dessus au moins quatre fils de chaîne (21), **caractérisée en ce que** les fils de chaîne (21) et les fils de trame (22) sont constitués d'une matière plastique.

2. Membrane (1) selon la revendication 1, **caractérisée en ce que** la couche de tissu (2) est conçue avec une armure satin.

3. Membrane (1) selon la revendication 1 ou 2, **caractérisée en ce que** le titre de fils est d'au moins 800 dtex, par exemple de 1000 dtex, de préférence de 1100 dtex ou plus.

4. Membrane (1) selon l'une quelconque des revendications 1 à 3, **caractérisée en ce que** les fils de trame (22) sont guidés par-dessus de cinq à sept fils de chaîne (21) .

5. Membrane (1) selon l'une quelconque des revendications 1 à 4, **caractérisée en ce que** les fils de chaîne (21) et / ou les fils de trame (22) sont conçus de préférence chacun d'un fil à multifilaments.

6. Membrane (1) selon l'une quelconque des revendications 1 à 5, **caractérisée en ce que** les fils de chaîne (21) et / ou les fils de trame (22) sont constitués d'un polyester.

7. Membrane (1) selon l'une quelconque des revendications 1 à 6, **caractérisée en ce qu'**une épaisseur de la membrane (1) s'élève à de 500 µm à 1300 µm, de préférence à de 600 µm à 1200 µm, notamment à de 700 µm à 1000 µm.

8. Membrane (1) selon l'une quelconque des revendications 1 à 7, **caractérisée en ce qu'**un grammage d'une membrane (1) s'élève à au moins 600 gm⁻², de préférence à de 700 gm⁻² à 1800 gm⁻².

9. Membrane (1) selon l'une quelconque des revendications 1 à 8, **caractérisée en ce que** la couche de tissu (2) est munie de part et d'autre d'un revêtement.

10. Membrane (1) selon la revendication 9, **caractérisée en ce que** le revêtement est constitués de couches de revêtement (3) en PVC.

11. Membrane (1) selon la revendication 10, **caractérisée en ce que** sur les couches de revêtement (3) en PVC est respectivement appliquée une couche de revêtement (4) de laque.

12. Objet, pourvu d'une membrane selon l'une quelconque des revendications 1 à 11.
